# EUROPÄISCHE PATENTSCHRIFT

(11) **EP 0 010 711 B1**
(45) Veröffentlichungstag und Bekanntmachung des Hinweises auf die Patenterteilung: **05.05.1982**
(21) Anmeldenummer: 79104077.7
(22) Anmeldetag: 22.10.1979
(51) Int. Cl.: H01Q 15/20, D06Q 1/04

(54) **Verwendung von metallisierten, textilen Flächengebilden als Reflexionsmedien für Mikrowellen**
Use of a metallised fabric as a microwave reflector
Utilisation d'un tissu métallisé comme réflecteur de micro-ondes

(30) Priorität: 02.11.1978 DE 2847485
(43) Veröffentlichungstag der Anmeldung: 14.05.1980
(73) Patentinhaber: BAYER AG, 51368 Leverkusen (DE)
(72) Erfinder: Ebneth, Harold, Dr., D-5090 Leverkusen 1 (DE); Fitzky, Hans-Georg, Dr., D-5068 Odenthal (DE)

## Beschreibung

Weit verbreitet ist die Ortung mit Radar auch und besonders bei Nebel oder unsichtigem Wetter. Besonders in der Seefahrt sollen auch kleine Objekte (z.B. Rettungsinseln, kleine Boote u.a.) in einer Entfernung bis ca. 10 km erkannt werden können, die Ortbarkeit wird jedoch bei starkem Seegang erschwert, weil bereits Wasser eine verhältnismässig hohe (ca. 50%) Reflexion für Radarwellen hat. Die interessierenden Objekte sollen daher mindestens ein Reflexionsvermögen von 90°/o haben. Kompaktes Material, das Radarstrahlung mit geringen Verlusten reflektiert, kommt als Aussenverkleidung oft nicht in Frage. Aus technischen oder Gewichtsgründen kann die Aussenwand kleiner Objekte auf See nicht mit einer kompakten metallischen Oberfläche versehen werden.

In der britischen Patentschrift 639740 sind mit Silber und einem flexiblen Goating beschichtete Flächengebilde, die zur Radarortung in der Luft geeignet sein können, beschrieben. Trotz der Schutzschicht ist eine Silbersulfidbildung unvermeidlich, der Widerstand steigt an und die Reflexionsverluste nehmen zu. Würde man Einrichtungen der Seenotrettung mit Geweben versehen, die nach der GB-PS 639 740 mit Silber beschichtet worden wären, hätte man wegen der konkurrierenden Reflexion des Seewassers bei der Radarortung keinen Erfolg. Die Reflexionsverluste sollten unter 1 dB sein. Ausserdem sind die Textilelastizität und die Korrosionsbeständigkeit sehr entscheidend.

In der US-Patentschrift 3 047 860 werden ebenfalls für die Ortung von Luftfahrzeugen geeignete Reflektoren beschrieben, die aufgrund ihrer Konstruktion, Netze aus Kunststoffbändern mit eingelagerten Metallfolien, zu grosse Reflexionsverluste und zu geringe Textilelastizität für die Seenotrettung erwarten lassen. Das gleiche gilt für die in DE-A-2 620 093 beschriebenen Tarnnetzte mit verringerter Radarreflexion, bei denen vorzugsweise VA-Fasern in eine Polymerfaser eingearbeitet wurden. Neben dem ungünstig hohen Gewicht derartiger Netze besteht ausserdem der Nachteil der Verringerung der Reflexion infolge Bruchs der VA-Fasem bei häufiger elastischer Beanspruchung.

Aufgabe der Erfindung ist es, die Erkennbarkeit kleinerer Objekte mit Radarstrahlen, besonders im Bereich der See- und Luftfahrt und im Rettungswesen, zu verbessern. Es wurde nun gefunden, dass die Erkennbarkeit durch Radar, besonders bei kleinen Objekten, verbessert wird, wenn an den Objekten metallisierte textile Flächengebilde angebracht sind, wobei Nickel nach Aktivierung der textilen Flächengebilde auf diesen mit einer Metallschichtdicke auf dem Monofil zwischen 0,02 und 2,5 µm nasschemisch stromlos niedergeschlagen worden ist. Unter textilen Flächengebilden werden Webwaren, Maschenwaren und Vliese verstanden. Gegenstand der Erfindung ist die Verwendung von metallisierten textilen Flächengebilden als reflektierendes Material für Mikro- und Dezimeterwellenstrahlung.

Man kann die Polarisation der an gestreckten metallisierten Geweben reflektierten Strahlung ausnutzen, um die Objekterkennbarkeit zu erleichtern bzw. zu erhöhen. Durch periodisches Recken und Entlasten kann eine pulsierende Polarisation der reflektierten Mikrowellen erreicht werden.

Von besonderem Vorteil ist, dass bereits dünne Metallschichten auf der Faseroberfläche eine ausreichend hohe Reflexion ergeben. Die Oberflächenleitfähigkeit der textilen Flächengebilde ist erheblich grösser, als wenn die gleiche Metallmeng durch Bedampfen aufgebracht worden wäre. Der Oberflächenwiderstand, gemessen nach DIN 54345 bei 23°C und 50% rF., ist dabei grössenordnungsmässig um oder unter 1 - 10² Q. Es überrascht, dass selbst Schichtdicken im Bereich der Skintiefe noch ein hohes Reflexionsvermögen aufweisen, was mit der textilen Konstruktion zusammenhängen dürfte. Bei Nickelschichten ist beispielsweise die Skintiefe bei 3 GHz 0,27 µm, bei 9 GHz 0,16 µm.

Durch die verbesserte Erkennbarkeit auch kleiner Objekte, deren Oberfläche wenigstens teilweise mit metallisierten textilen Flächengebilden belegt ist, wird die Sicherheit, besonders im Bereich der Schiffahrt, Luftfahrt und des Rettungswesens, erhöht.

Von besonderem Vorteil bei der erfindungsgemässen Verwendung ist das leichte Gewicht und die Flexibilität des Materials. Es lässt sich auf unebenen Flächen befestigen und kann auf beliebige Grössen zugeschnitten werden. Es ist so leicht, dass durch das zusätzlich angebrachte Material das Gesamtgewicht kaum verändert wird. Es ist eine neuartige, technische Methode, das Reflexionsverhalten eines nichtmetallischen Objekts für Radarstrahlen zu erhöhen. Auch die Haltbarkeit der stromlos abgeschiedenen Schicht ist höher, als man es bei einer aufgedampften Metallschicht erwarten würde. Zudem ist es möglich, die Metallschicht durch eine weitere Schutzschicht, z.B. durch eine Lackierung, Kaschierung oder Beschichtung, zusätzlich zu schützen. In einem Bereich zwischen 0,02 und 1000 GHz, also in einem weit grösseren Bereich als nur der «klassischen» Radarstrahlung, ist das Reflexionsvermögen sehr hoch.

Das textile Flächengebilde kann aus Baumwolle, Polyacrylnitril, Polyamid, Aramid, Polyester, Viskose, Modacryl, Polyolefin, Polyurethan, PVC alleine oder auch untereinander kombiniert bestehen. Die stromlos abgeschiedene Metallschicht besteht aus Nickel. Es kann darauf eine weitere Metallschicht, vorzugsweise Gold, stromlos, nasschemisch niedergeschlagen werden.

Die Maschengrösse bzw. Kreuzungspunkte der Schuss- und Kettfäden bei Geweben soll kleiner als ein Zehntel der Wellenlänge der zu reflektierenden Strahlung sein. Die Reflexion hängt ausserdem von der Form der textilen Konstruktion ab. Man wird daher eine möglichst isotrope textile Konstruktion wählen, wenn die Reflexion isotrop sein soll. Andererseits lässt sich durch Verspannen eines lockeren, grobmaschigeren, textilen Flächengebildes erreichen, dass die Mikrowellenstrahlen nach der Reflexion teilweise polarisiert sind, wenn unpolarisierte Strahlung einfällt, bzw. ist bei linear polarisierter, auftreffender Strahlung die Reflexion besonders gross, wenn die mechanische Spannung und der Vektor der elektrischen Feldstärke aufeinander senkrecht stehen. Der Polarisationsgrad gibt den Anteil der polarisierten Strahlung an der Gesamtstrahlung an.

Die Erfindung ist im folgenden weiter beispielhaft beschrieben.

### Beispiel 1

Ein 100%-Polyacrylnitril-Filamentgarngewebe hat folgende textiltechnische Konstruktion:

Es wird bei Raumtemperatur in ein salzsaures Bad (pH < 1) einer kolloidalen Palladiumlösung gemäss DE-AS 1 197 720 eingetaucht. Nach Verweilen unter leichter Warenbewegung bis etwa 2 Minuten wird das Gut entnommen und mit Wasser bei Raumtemperatur gespült. Dann gibt man es etwa 1,5 Minuten in eine 5%ige Natronlauge bei Raumtemperatur. Danach spült man bei Raumtemperatur mit Wasser ca. 30 Sekunden lang und trägt es in eine Lösung bei Raumtemperatur ein, bestehend aus 0,2 Mol/l Nickel-II-chlorid, 0,9 Mol/l Ammoniumhydroxid, 0,2 Mol/I Natriumhypophosphit, in das man soviel Ammoniak einleitet, dass der pH-Wert bei 20°C ca. 9,4 beträgt Bereits nach 10 Sekunden beginnt sich die Probe dunkel unter Nickelabscheidung zu verfärben. Nach 20 Sekunden schwimmt die Probe unter Wasserstoffgasentwicklung nach oben und ist bereits vollständig mit Nickel bedeckt. Man lässt die Probe etwa 20 Minuten im Metallsalzbad, entnimmt, spült und trocknet.

Innerhalb dieser 20 Minuten hat die Probe (Trockengewicht 7,2 g) etwa 3,1 g, d.h. ca. 40 Gew.-% Nickelmetall, aufgenommen. Es überrascht die schnelle Aktivierbarkeit und die hohe Metallabscheidung bei Raumtemperatur. Die Nickelschichtdicke auf dem Monofil beträgt 0,77 µm.

Nach diesem soeben beschriebenen Verfahren wurden verschieden dick mit Nickel beschichtete textile Flächengebilde hergestellt und die Reflexionsverluste zwischen 2 und 25 GHz gemessen. Das Messverfahren ist beispielsweise in H. Groll, Mikrowellenmesstechnik, F. Vieweg & Sohn, Braunschweig, 1'969, S. 353 ff., beschrieben. Der Reflexionsverlust ist in dB angegeben. Zur Eliminierung des Effekts stehender Wellen im Bereich vor dem Messobjekt (Grenzflächenreflexion) wird eine breitbandig frequenzmodulierte Strahlung konstanter Leistung, z.B. 1,9 bis 2,4 GHz, 7 bis 8 GHz, verwendet.

### Beispiel 2

Reflexionsverluste an metallisierten textilen Flächengebilden in dB bei schrägem Einfall.

Die textilen Flächengebilde sind die gleichen wie im Beispiel 1; sie sind auch wie in Beispiel 1 mit Nickel beschichtet. Der Einfallswinkel beträgt 30°.

### Beispiel 3

Bei einem groben Spinnfasergewebe aus Polyacrylnitrilspinnfasern in Leinwandbindung mit grossem Abstand der Kreuzungspunkte zwischen Kett- und Schussfaden (1,5 mm Zwischenraum zwischen den beiden Kett- bzw. Schussfäden; 50.4 Kettfäden/10 cm, 42,2 Schussfäden/ 10 cm, L 1/1) zeigt eine Abnahme des Reflexionsvermögens bei zunehmender Frequenz.

Zur Erzielung guter Reflexion bei kurzen Wellenlängen sind daher dichte Gewebe erforderlich.

### Beispiel 4

Kombination zweier Metallschichten.

Ein textiles Flächengebilde nach Beispiel 1 wird wie dort beschrieben mit einer 0,2 µm Nikkelauflage beschichtet. Es wird direkt nach dem Spülen in noch nassem Zustand in ein Goldcyanidbad bei 78°C gegeben. Das Goldbad auf Basis Kaliumgoldcyanid wird bei einem Goldgehalt von 4 g/I mittels Ammoniak auf einen pH von 10,5 eingestellt. Nach 20 Sekunden ist auf der glänzenden Nickelschicht ein goldglänzender Metallfilm abgeschieden. Innerhalb von 5 Minuten beträgt die Goldschichtdicke auf der vernickelten Oberfläche 0,2 um. Die Reflexionsverluste in dB bei senkrechtem Einfall sind nachfolgend dargestellt.

### Beispiel 5

Der Reflexionsgrad hängt von mechanischen Spannungen ab.

Es fällt linear polarisierte Mikrowellenstrahlung senkrecht auf ein Gestrick eines Acrylnitril-Copolymerisates, auf dem eine 0,75 µm dicke Nikkelschicht abgeschieden ist. in Zeile II sind die Reflexionsverluste in dB angegeben, wenn das Gestrick nicht mechanisch beansprucht ist. In Zeile I sind die Verluste bei Zugbeanspruchung angegeben (Spannungsrichtung parallel zum E-Vektor).

Eine periodische Variation der Zugbeanspruchung führt zu einer periodischen Variation der reflektierten Mikrowellenintensität. Liegt der E-Vektor der einfallenden, linear polarisierten Mikrowellenstrahlung nicht in Richtung der Zugbeanspruchung des Gestricks oder Gewebes, ergeben sich Änderungen der reflektierten Intensität entsprechend dem Anteil der E-Komponente in dieser Richtung. Dadurch kann die Erkennbarkeit eines durch Radar gesuchten Objekts innerhalb einer zeitlich konstant reflektierenden Umgebung erheblich gesteigert werden (Seenotrettungsdienst, Freund/Feind-Erkennung usw.). Man geht entweder von einer linear polarisierten Strahlung aus und bewertet die Variation der reflektierten Intensität, oder man benutzt zirkular polarisierte Radarstrahlung, wobei das reflektierte Signal eine periodische Variation der Elliptizität der Polarisation aufweist, die durch einen Analysator auf der Empfangsseite nachgewiesen werden.

### Beispiel 6

Ein Polyäthylenpapier, d.h. ein Vlies aus Polyolefinstapelfasern, wird wie vorstehend beschrieben, mit einer stromlos abgeschiedenen Nickelschicht versehen.

Bei einer 0,4 µm dicken Nickelschicht auf dem Monofil ergeben sich die nachfolgend dargestellten Reflexionsverluste in dB:

Dieses metallisierte, textile Flächengebilde ist besonders als Erkennungsmaterial geeignet, z.B. als Kreuz für Suchhubschrauber. Wegen seines geringen Gewichts kann es einfach bei Expeditionen mitgeführt werden.

### Beispiel 7

Ein Polyester-Baumwoll-Mischgewebe, bestehend aus 65 Gew.-% Polyesterstapelfasern auf Basis Polyäthylenterephthalat und 35 Gew.-% Baumwolle, zeigt bei einer 0,7 µm dicken Nikkelschicht die nachfolgend angegebenen Reflexionsverluste in dB.

Dieses metallisierte Material ist geeignet für Zelte, Rücksäche oder Bekleidungsstücke für Skifahrer und Wanderer. Das Gewebe ist nur unmerklich schwerer geworden durch die Metallisierung; es hat seine textilelastischen Eigenschaften nicht verloren. Wenn man es mit einer Weich-PVC-Schicht überzieht, um es regenfest zu machen, kann es zusätzlich mit Warnfarben versehen werden. Personen, die solche Rucksäcke oder Kleidungsstücke tragen, sind mit Radargeräten auffindbar, wenn sie sich in Wüstengebieten oder in der Tundra verirrt haben.

### Beispiel 8

Ein Ballongewebe, z.B. aus einem Polyesterfilamentgarngewebe oder Nylon-6,6-gewebe wird mit einer ca. 0,7 µm dicken stromlos abgeschiedenen Nickelschicht überzogen. Ausserdem erhält. es einen schützenden Überzug aus PVC, Gummi oder Polyurethanlack. Diese nachträgliche Kaschierung stört nicht das Reflexionsvermögen der Flächengebilde. In Zeile 1 sind die Reflexionsverluste in dB dieses Gewebes angegeben, wenn es nur mit einer 0,7 µm dicken Nickelschicht-versehen ist, In Zeile II die Verluste bei einer zusätzlichen Gummierung.

Ein Freiballon, der aus solchem Material hergestellt ist, kann mit dem Bordradar eines Verkehrsflugzeuges leicht geortet werden.

Das Gewebe kann beim Segelflugzeugbau auch als letzte Lage in Polyesterharz eingebettet werden, was die Radarortbarkeit von Segelflugzeugen erhöht.

### Beispiel 9

Verwendung von metallisierten, kaschierten Geweben im Rettungswesen.

Ein Polyamid oder Polyesterfilamentgarngewebe wird mit einer ca. 0,65 µm dicken Nickelschicht versehen. In Zeile I der nachfolgenden Tabelle sind die Reflexionsverluste in dB angegeben, durch Kaschieren mit einem pVC-Überzug (Zeile 11) oder mit einer Polyäthylenbeschichtung (Zeile 111) wird das Reflexionsvermögen des metallisierten Gewebes praktisch nicht verändert.

Aus diesem metaiHsierten Gewebe lassen sich in vorteilhafter Weise Schwimmwesten herstellen, die zusäzlich mit der vorgeschriebenen Warnfarbe RAL 2005 versehen werden können. Auch an Rettungsinseln kann das Gewebe angebracht werden. Wenn das Gewebe in den Mastspitzen von Segelbooten angebracht wird, sind sie leichter mit Radar zu orten, ohne dass das Segelboot kopflastig wird.

Es kann bei den metallisierten, textilen Flächengebilden ein weiterer Vorteil sein, dass sie elektrisch aufgeheizt werden können.

## Patentansprüche

1. Verwendung von metallisierten, textilen Flächengebilden aus synthetischen Polymeren oder Baumwolle, wobei Nickel nach Aktivierung der textilen Flächengebilde auf diesen mit einer Metallschichtdicke auf dem Monofil zwischen 0,02 und 2,5 µm nasschemisch stromlos niedergeschlagen worden ist, als reflektierendes Material für Mikrowellen- und Hochfrequenzstrahlung im Bereich von 0,01 bis 1000 GHz.

2. Verwendung von metallisierten, textilen Flächengebilden nach Anspruch 1, gekennzeichnet durch eine weitere Metallschicht, vorzugsweise Gold, die stromlos nasschemisch niedergeschlagen worden ist.

3. Verwendung von metallisierten, textilen Flächengebilden nach Ansprüchen 1 und 2, gekennzeichnet durch eine Maschenweite kleiner als ein Zehntel der Wellenlänge der zu reflektierenden Strahlung.

4. Verwendung von metallisierten, textilen Flächengebilden nach Ansprüchen 1 bis 3, gekennzeichnet durch eine zusätzlich galvanisch aufgebrachte Metallschicht mit einer Stärke bis 1 µm auf dem Monofil.

5. Verwendung von metallisierten, textilen Flächengebilden nach Ansprüchen 1 bis 4, gekennzeichnet durch eine Schutzschicht auf dem textilen Flächengebilde.

6. Verwendung von metallisierten, textilen Flächengebilden nach Ansprüchen 1 bis 5 als Reflektoren, wobei durch ein- oder zweiachsige Streckung der textilen Flächengebilde der Polarisationsgrad der reflektierten Strahlung verändert ist.

7. Verwendung von metallisierten, textilen Flächengebilden nach Anspruch 6 als variable Reflektoren, wobei die mechanische Streckung zeitabhängig ist.

## Claims

1. The use of metallised sheet-form textile materials of synthetic polymers or cotton, nickel having been applied to the sheet-form textile material after activation thereof in a metal layer thickness on the monofilament of between 0.02 and 2.5 µm by currentless wet-chemical deposition, as a reflecting material for microwave and high-frequency radiation in the range from 0.01 to 1000 GHz.

2. The use of metallised sheet-form textile materials according to claim 1, characterised by a further metal layer, preferably gold, which has been applied by currentless wet-chemical deposition.

'3. The use of metallised sheet-form textile materials according to claims 1 and 2, characterised by a mesh width of less than one tenth of the wavelength of the radiation to be reflected.

4. The use of metallised sheet-form textile materials according to claim 1 to 3, characterised by an additional electro-deposited metal layer with a thickness of up to 1 µm on the monofilament.

5. The use of metallised sheet-form textile materials according to claims 1 to 4, characterised by a protective layer on the sheet-form textile material.

6. The use of metallised sheet-form textile materials according to claims 1 to 5 as reflectors, the degree of polarisation of the reflected radiation being varied by mono-axial or bi-axial stretching of the sheet-form textile material.

7. The use of metallised sheet-form textile materials according to claim 6 as variable reflectors, the mechanical stretching being time- dependent.

## Revendications

1. Utilisation de corps plans textiles métallisés en polymères synthétiques ou en coton, dans lesquels du nickel, après activation des corps plans textiles, a été précipité par voie chimique humide en l'absence de courant sur ceux-ci en une épaisseur de couche métallique sur le monofil entre 0,0'2 et 2,5 µm, comme matériau réfléchissant pour rayonnement de micro-ondes et haute fréquence dans la gamme de 0,01 à 1000 GHz.

2. Utilisation de corps plans texti_{'}les métallisés selon la revendication 1, caractérisée par une couche métallique supplémentaire, de préférence d'or, qui à été déposée en l'absence de courant par voie chimique humide.

3. Utilisation de corps plans textiles métallisés selon les revendications 1 et 2, caractérisée par une largeur de maille inférieure à un dixième de la longueur d'onde du rayonnement à réfléchir.

4. Utilisation de corps plans textiles métallisés selon les revendications 1 à 3, caractérisée par une couche métallique appliquée supplémentairement par galvanoplastie en une épaisseur allant jusqu'à 1 µm sur le monofil.

5. Utilisation de corps plans textiles métallisés selon les revendications 1 à 4, caractérisée par une couche protectrice sur le corps plan textile.

6. Utilisation de corps plans textiles métallisés selon les revendications 1 à 5 comme réflecteurs, dans lesquels par un étirage mono- ou biaxial des corps plans textiles le degré de polarisation du rayonnement réfléchi est modifié.

7. Utilisation de corps plans textiles métallisés selon la revendication 6, comme réflecteurs variables, l'étirage mécanique étant fonction du temps.
